# EUROPÄISCHE PATENTSCHRIFT

(11) **EP 0 790 869 B1**
(45) Veröffentlichungstag und Bekanntmachung des Hinweises auf die Patenterteilung: **07.07.1999**
(21) Anmeldenummer: 95900713.9
(22) Anmeldetag: 11.11.1994
(51) Int. Cl.: B21C 9/00

(54) **VERFAHREN UND VORRICHTUNG ZUM UMFORMEN UND/ODER BESCHICHTEN VON STRANGFÖRMIGEM METALLISCHEM UMFORMGUT**
METHOD AND DEVICE FOR FORMING AND/OR COATING WIRE-SHAPED METAL MATERIAL
PROCEDE ET DISPOSITIF PERMETTANT DE FORMER ET/OU DE RECOUVRIR UN MATERIAU METALLIQUE EN FORME DE FIL

(43) Veröffentlichungstag der Anmeldung: 27.08.1997
(73) Patentinhaber: ECOFORM Umformtechnik GmbH, D-01069 Dresden (DE); Herborn & Breitenbach GmbH, 09112 Chemnitz (DE)
(72) Erfinder: WEINHOLD, Harri, D-01731 Kreischa (DE); KURZE, Bernhard, D-01239 Dresden (DE); ZSCHORN, Gerd, D-01307 Dresden (DE); HÜBNER, Armin, D-01259 Dresden (DE)
(74) Vertreter: Rauschenbach, Marion, Dipl.-Ing.
(86) Internationale Anmeldenummer: EP9403740
(87) Internationale Veröffentlichungsnummer: WO9614946

(56) Entgegenhaltungen:
- DD-A- 147 209
- FR-A- 2 364 706
- GB-A- 2 033 810

## Beschreibung

Die Erfindung bezieht sich auf das Gebiet der Metallurgie, insbesondere des Drahtziehens, und betrifft ein Verfahren und eine Vorrichtung zum Umformen und/oder Beschichten von strangförmigem metallischem Umformgut mit festen bis pastenartigen Schmierstoffen.

### STAND DER TECHNIK

Bei der Umformung metallischer Werkstoffe durch Ziehen werden feste, halbfeste und flüssige Schmierstoffe eingesetzt, mit denen auf dem Umformgut eine Schmierstoffschicht erzeugt wird.

Bekannt sind ein Verfahren und eine Vorrichtungen zum Aufbringen fester oder halbfester Schmierstoffe für die Kaltumformung metallischer Werkstoffe, bei denen das Umformgut in eine geschlossene Kammer eingebracht wird, in der sich ein unter der Einwirkung von Druck und/oder Temperatur verflüssigter Schmierstoff befindet (DD 147 209). Die Kammer ist als heizbare Druckkammer ausgeführt und mit einer Beschickungs- und Druckerzeugungseinrichtung für den Schmierstoff verbunden. Für den Durchlauf des zu beschichtenden Umformgutes besitzt die Druckkammer eine Einlauf- und eine Auslaufdüse.

Dieses Verfahren und diese Vorrichtung, die lediglich zum Aufbringen von Schmierstoff geeignet sind, haben den Nachteil, daß der eingesetzte Schmierstoff in seinem verflüssigten Zustand eine niedrige Viskosität aufweist. Dadurch wird die Variationsbreite im Hinblick auf die Schichtdicke eingeengt und ein derart beschichtetes metallisches Umformgut kann aufgrund der erzielbaren nur geringen Schichtdicken (Trennschichten) zwischen den beiden Reibpartnern Umformwerkzeug/Umformgut nur eine oder nur wenige Umformstufen mit dieser Beschichtung durchlaufen. Außerdem ist die Abdichtung der Einlaufdüse problematisch, ebenfalls bedingt durch die geringe Viskosität des Schmierstoffs.

Weiterhin sind Verfahren und Vorrichtungen bekannt, bei denen ein hydrostatisches Drahtziehen erfolgt. Bei einer dieser Vorrichtungen durchläuft der Draht vor dem Eintritt in den Ziehstein eine Druckkammer, in der sich ein flüssiger Schmierstoff befindet. Der Schmierstoffdruck wird über eine Pumpe erzeugt. Zur Abdichtung wird an der Einlaufseite der Druckkammer ein weiterer Ziehstein als Abdichtdüse verwendet (J. Schiermeyer, Dissertation TU Clausthal 1979; US 3,413,832). Durch diesen Aufbau der Vorrichtung sollen in der Hauptziehdüse hydrodynamische Schmierungsbedingungen erzeugt werden.

Schwierigkeiten bereitet bei diesem Stand der Technik die Abdichtung der Druckkammer durch die Abdichtdüse, da im Falle der Realisierung kleinerer Formänderungen mit dieser eine zusätzliche Schmierung erfolgen muß. Nachteilig ist auch, daß der Vorrichtung ein bereits mit einem Schmierstoff behafteter Draht vorgelegt werden muß. Ein weiterer Nachteil besteht darin, daß das mit dieser Vorrichtung umgeformte Umformgut in der Regel nicht für weitere nachfolgende Umformstufen ohne eine erneute Beschichtung mit einem Schmierstoff verwendbar ist.

### DARSTELLUNG DER ERFINDUNG

Der Erfindung liegt die Aufgabe zugrunde, ein Verfahren und eine Vorrichtung zum Umformen und/oder Beschichten von strangförmigem metallischem Umformgut mit festen bis pastenartigen Schmierstoffen unter Verwendung einer Druckkammer für den Schmierstoff derart zu gestalten, daß die Abdichtprobleme an der Druckkammer erheblich verringert und gleichzeitig ein oder mehrere technologische Parameter im Umform- und Beschichtungsprozeß in Abhängigkeit vom jeweiligen Umformgut entscheidend verbessert werden können.

Die Aufgabe wird durch die in den Ansprüchen angegebene Erfindung gelöst.

Bei dem erfindungsgemäßen Verfahren zum Umformen und/oder Beschichten von strangförmigem metallischem Umformgut mit festen bis pastenartigen Schmierstoffen läuft das strangförmige metallische Umformgut durch mindestens eine Einlaufdüse in eine Druckkammer ein und verläßt diese durch mindestens eine Auslaufdüse, wird in die Druckkammer fester bis pastenartiger Schmierstoff eingebracht, wird auf den sich in der Druckkammer befindlichen festen bis pastenartigen Schmierstoff extern ein Druck aufgebracht, wobei die angewandte Druck-Temperatur-Kombination immer außerhalb des Bereiches der Druck-Temperatur-Kombinationen für die Verflüssigung des eingesetzten Schmierstoffes liegt, und wird der Druck in der Druckkammer eingestellt und/oder geregelt.

Vorteilhafterweise wird das Verfahren einmal oder mehrmals in einem mehrstufigen Umformprozeß eingesetzt.

Weiterhin wird vorteilhafterweise unmittelbar nach einer Unterbrechung des Umformprozesses eine kurzzeitige Umkehr der zwischen Umformgut und Umformwerkzeug während des Umformprozesses vorhandenen Relativbewegung vorgenommen und/oder der auf den Schmierstoff aufgebrachte Druck abgesenkt.

Ebenfalls vorteilhafterweise wird ein mit einer Reaktionsschicht behaftetes Umformgut umgeformt, wobei die sich während des Umformens vom Umformgut lösende Reaktionsschicht in den Schmierstoff auf dem Umformgut eingebettet und nachfolgend gemeinsam mit dem Schmierstoff entfernt wird.

Vorteilhafterweise wird auch durch eine Schmierstoffzuführung Schmierstoff in die Druckkammer eingebracht und dabei in einem gegenüberliegend angebrachten Schmierstoffspeicher Schmierstoff gespeichert. Dabei wird ein aufladbares Energiespeicherelement aufgeladen. Während des Nachladens der Schmierstoffzuführung wird das Energiespeicherelement entladen, wodurch der gespeicherte Schmierstoff in die Druckkammer gedrückt wird.

Weiterhin läuft vorteilhafterweise das strangförmige metallische Umformgut nach der Druckkammer durch eine anschließende hydrodynamische Druckdüse zur Beschichtung und Umformung oder durch eine anschließende Kammer zur Beschichtung.

Und vorteilhaft ist es auch, daß das strangförmige metallische Umformgut durch mehrere nachgeschaltete hydrodynamische Druckdüsen zur Beschichtung und Umformung oder mehrere nachgeschaltete Kammern zur Beschichtung läuft.

Es ist auch vorteilhaft, wenn der feste Schmierstoff als Pulver oder Formkörper, vorzugsweise als Preßling oder Pellet oder Granulat, in die Druckkammer eingebracht wird.

Auch vorteilhaft ist es, wenn das Umformgut in der Druckkammer durch eine gelenkte Strömung des eingebrachten Schmierstoffes zentrisch geführt wird.

Und weiterhin vorteilhaft ist es, wenn erwärmtes Umformgut der Druckkammer zugeführt wird.

Ebenfalls vorteilhaft ist es, wenn der Schmierstoff erwärmt und/oder gekühlt wird.

Die erfindungsgemäße Vorrichtung zum Umformen und/oder Beschichten von strangförmigem metallischem Umformgut mit festen bis pastenartigen Schmierstoffen enthält eine Druckkammer mit mindestens einer Einlaufdüse und mindestens einer Auslaufdüse, durch die das Umformgut läuft, mindestens eine Zuführung für festen bis pastenartigen Schmierstoff, unter Druck stehenden festen bis pastenartigen Schmierstoff in der Druckkammer, wobei der Druck extern aufgebracht ist und wobei die angewandte Druck-Temperatur-Kombination immer außerhalb des Bereiches der Druck-Temperatur-Kombinationen für die Verflüssigung des eingesetzten Schmierstoffes liegt, und mindestens eine Apparatur zur Druckerzeugung, wobei durch diese Apparatur der Druck eingestellt und/oder geregelt wird oder durch mindestens eine weitere Apparatur zur Druckeinstellung und/oder Druckregelung.

Vorteilhafterweise ist im Falle der Umformung nur die Auslaufdüse als Ziehstein ausgebildet.

Weiterhin vorteilhafterweise sind zwei gegenüberliegende Schmierstoffzuführungen angebracht, die festen bis pastenartigen Schmierstoff in die Druckkammer einbringen. wobei der feste Schmierstoff als Pulver oder Formkörper, vorzugsweise als Preßlinge oder Pellets oder Granulat verwendet ist.

Ebenfalls vorteilhafterweise erfolgt die Druckerzeugung hydraulisch.

Es ist weiterhin vorteilhaft, wenn ein Stromteiler den Schmierstoffstrom vor Erreichen des metallischen Umformgutes in der Druckkammer teilt.

Und ebenfalls vorteilhaft ist es, wenn eine Schmierstoffzuführung und gegenüberliegend ein Schmierstoffspeicher mit einem aufladbaren Energiespeicherelement angebracht sind. Hierbei wird in den Schmierstoffspeicher Schmierstoff gedrückt und dabei das Energiespeicherelement aufgeladen . Wahrend des Nachladens der Schmierstoffzuführung mit Schmierstoff wird das Energiespeicherelement entladen und dadurch der im Schmierstoffspeicher gespeicherte Schmierstoff in die Druckkammer gedrückt.

Es ist auch vorteilhaft, wenn die Auslaufdüse die Einlaufdüse einer nachgeschalteten hydrodynamischen Druckdüse zur Beschichtung und Umformung oder einer nachgeschalteten Kammer zur Beschichtung ist.

Und auch vorteilhaft ist es, wenn mehrere nachgeschaltete hydrodynamische Druckdüsen zur Beschichtung und Umformung oder mehrere nachgeschaltete Kammern zur Beschichtung vorhanden sind.

Für die erfindungsgemäße Vorrichtung sind in vorteilhafter Weise Umformwerkzeuge mit einer Oberflächenhärte von lediglich < 60 HRC (Rockwell-Härte) anwendbar.

In die Druckkammer wird bevorzugt fester Schmierstoff eingebracht. Die erfindungsgemäße Vorrichtung und das erfindungsgemäße Verfahren bieten den großen Vorteil, daß nicht nur pulverförmiger Schmierstoff einsetzbar ist, sondern auch Schmierstoff als Formkörper, wie z.B. als Preßling, Pellet oder Granulat. Damit werden zahlreiche unten näher dargestellte Vorteile erreicht. Die erfindungsgemäße Vorrichtung funktioniert jedoch ebenfalls, wenn der eingebrachte Schmierstoff pastenartig, das heißt teigig oder breiig ist.

Der Schmierstoff steht unter einem eingestellten oder regelbaren Druck. Der Druck wird extern, also von außen, aufgebracht. Dazu ist mindestens eine Apparatur vorhanden, über die der Druck erzeugt und auch eingestellt und/oder geregelt werden kann. Es kann aber auch neben der Apparatur zur Druckerzeugung für die Druckeinstellung und/oder Druckregelung eine weitere Apparatur vorhanden sein.

Die verwendete Kombination aus Druck und Temperatur muß sich, dabei immer außerhalb des Bereichs der Druck-Temperatur-Kombinationen für die Verflüssigung des angewandten Schmierstoffes befinden. Unter dieser Voraussetzung wird sich also zu jeder Zeit des erfindungsgemäßen Verfahrensablaufes nur fester bis pastenartiger Schmierstoff in der Druckkammer befinden.

Die Druckkammer enthält mindestens eine Einlauf- und eine Auslaufdüse. Dabei können im Falle der Umformung des strangförmigen metallischen Umformgutes die Einlaufdüse oder die Auslaufdüse als Ziehstein ausgebildet sein oder auch beide Düsen. Die vorteilhafteste Variante besteht darin, daß die Auslaufdüse als Ziehstein ausgebildet ist.

Sofern die Vorrichtung nicht zur Umformung, sondern nur zum Beschichten von strangförmigem metallischem Umformgut mit Schmierstoff bestimmt ist, ist keine der Düsen als umformender Ziehstein ausgebildet.

Die Druckkammer besitzt weiterhin mindestens eine Zuführung für den Schmierstoff. Durch diese Schmierstoffzuführung wird der durch die Beschichtung und/oder Umformung des strangförmigen metallischen Umformgutes entnommene Schmierstoff durch neuen Schmierstoff ersetzt. Dabei muß die Schmierstoffzuführung so ausgebildet sein, daß der eingestellte und/oder geregelte Druck, der auf den Schmierstoff in der Druckkammer wirkt, während eines Beschichtungs- und/oder Umformvorgangs möglichst konstant gehalten wird. Dies kann unter anderem erreicht werden, indem man vorteilhafterweise zwei gegenüberliegende Schmierstoffzuführungen verwendet. Dadurch kann jeweils von einer Schmierstoffzuführung Schmierstoff in die Druckkammer eingebracht werden, während zur gleichen Zeit die andere Zuführung mit Schmierstoff aufgefüllt wird. Durch Abdichtung der jeweils sich füllenden Schmierstoffzuführung gegen die Druckkammer kann ein gleichbleibender oder nur gering schwankender Druck in der Druckkammer aufrechterhalten werden.

Eine weitere Möglichkeit zur Schmierstoffeinleitung ohne wesentlichen Druckabfall in der Druckkammer besteht darin, daß nur eine Schmierstoffzuführung und gegenüberliegend ein Schmierstoffspeicher mit einem aufladbaren Energiespeicherelement angebracht sind. Hierbei wird in den Schmierstoffspeicher Schmierstoff gedrückt und dabei das Energiespeicherelement aufgeladen. Während des Nachladens der Schmierstoffzuführung mit Schmierstoff wird das Energiespeicherelement entladen und dabei der im Schmierstoffspeicher gespeicherte Schmierstoff in die Druckkammer gedrückt.

Vorteilhaft ist es, wenn erfindungsgemäß in die Druckkammer zwischen Schmierstoffzuführungsöffnung und dem strangförmigen metallischen Umformgut ein Stromteiler einbaut ist. Durch diesen Stromteiler wird der Schmierstoffstrom vor Erreichen des Strangförmigen metallischen Umformgutes geteilt und somit eine einseitige Auslenkung des Umformgutes weitgehend vermieden.

Beim Durchlaufen des strangförmigen metallischen Umformgutes durch die Druckkammer und die Düsen bleibt der feste bis pastenartige Schmierstoff auf der gesamten Oberfläche des Umformgutes haften. Diese Haftung ist so gut, daß z.B. bei zahlreichen Arten von Umformgut mehrere Umformstufen ohne weitere Zwischenbeschichtung realisiert werden können oder weitere der nachfolgend genannten Vorteile erreicht werden.

Durch diese feste Haftung des Schmierstoffes auf dem Umformgut wird es auch möglich, daß unerwünschte Reaktionsschichten, wie z.B. Zunder, auf der Oberfläche des umzuformenden Gutes, die sich bekanntermaßen bei der Umformung lösen, in die Schmierstoffschicht auf dem Umformgut eingebettet werden und nachfolgend gemeinsam mit der Schmierstoffschicht entfernt werden können.

Für den Fall einer produktionsbedingten Unterbrechung des Durchlaufs des Umformgutes durch die Druckkammer, was z.B. durch Drahtabriß oder durch andere bekannte Probleme im Produktionsablauf erfolgen kann, ist zur Lösung der bekanntermaßen entstehenden Wiederanfahrproblematik erfindungsgemäß vorgesehen, das entweder eine kurzzeitige Umkehr der zwischen Umformgut und Umformwerkzeug während des Umformprozesses vorhandenen Relativbewegung und/oder eine Absenkung des auf den Schmierstoff in der Druckkammer erzeugten Druckes vorgenommen wird.

Weiterhin ist es mit dem erfindungsgemäßen Verfahren und der erfindungsgemäßen Vorrichtung möglich, erwärmtes Umformgut einzusetzen. Ebenfalls können damit erwärmter und/oder gekühlter Schmierstoff eingesetzt werden. Dies bedeutet, daß sowohl erwärmter oder gekühlter Schmierstoff einsetzbar ist, oder in einem Teil der Vorrichtung, z.B. in der Schmierstoffzuführung, gekühlter Schmierstoff vorhanden ist und gleichzeitig in einem anderen Teil der Vorrichtung, z.B. in der Druckkammer, erwärmter Schmierstoff vorhanden ist.

Weitere Vorteile des erfindungsgemäßen Verfahrens und der erfindungsgemäßen Vorrichtung sind:

Der am Ausgang der Einlaufdüse herrschende Druck wird aufgrund der geometrische Verhältnisse im Bereich der Einlaufdüse sowie infolge der Viskosität des Schmiermittels kontinuierlich bis auf Null bis zum Beginn der zylindrischen Führungslänge der Einlaufdüse abgebaut. Damit ist eine Umformung zur Abdichtung an dieser Stelle nicht zwingend erforderlich.

Ein wesentlicher Vorzug des erfindungsgemäßen Verfahrens ist auch darin zu sehen, daß der Vorrichtung nicht unbedingt ein mit Schmierstoff behaftetes Umformgut vorgelegt werden muß.

Vorteilhaft ist auch, daß über die Steuerung des Drucks in der Druckkammer eine Steuerung der aufgebrachten Schmierstoffschichtdicke vorgenommen werden kann, und es sind größere Schichtdicken als beim Stand der Technik und dadurch größere Einzel- und Gesamtumformgrade möglich. Außerdem wird gegenüber hydrodynamischen Druckdüsen die Anfahrphase extrem verkürzt, da sofort zu Beginn des Umformprozesses ausgezeichnete Schmierungsbedingungen erzielt werden.

Darüber hinaus erfolgt eine wesentliche Reduzierung des Schmierstoffverbrauchs, weil keine Verluste durch unkontrollierbaren Austritt und durch nicht mehr verwendbaren chemisch und physikalisch veränderten Schmierstoff auftreten.

Durch die erfindungsgemäß vorgesehene Verwendung von Schmierstoff-Formkörpern kann auf die nach dem Stand der Technik weit verbreitete Anwendung von pulverförmigen Schmierstoffen verzichtet werden. Dadurch wird die bei der Herstellung, dem Transport und der Anwendung von Schmiermittelpulvern auftretende gesundheits- und umweltschädigende Staubbelastung vermieden.

Eine weiterer wesentlicher Vorteil tritt auch dadurch ein, daß auf Grund der ausgezeichneten erfindungsgemäßen Schmierungsbedingungen bei den meisten Umformaufgaben die vorherige aufwendige und umweltbelastende Aufbringung von Schmiermittelträgerschichten nicht notwendig ist. Damit verbunden ist der Wegfall von entsprechenden, meist beheizten Oberflächenbehandlungsbädern, wodurch der Platzbedarfs in den Produktionsräumen sowie der Energie- und Rohstoffverbrauch wesentlich verringert werden.

Hervorzuheben ist auch, daß mit der Anwendung der Erfindung völlig neue Kombinationen der vorhandenen Anlagentechnik möglich werden, weil z.B. separate Schmierstoffbeschichtungseinheiten nicht mehr erforderlich sind, oder indem die technologischen Grenzen der einzelnen Anlagenstufen erweitert werden können, z.B. indem keine Rücksichtnahme mehr auf Schmierstoff-Trockenzeiten notwendig ist. Gleichzeitig ist eine größere Variabilität des Umformprozesses in Hinsicht auf eine gezielte Ausrichtung auf die nach dem Umformprozeß folgenden Verarbeitungsschritte erreichbar.

Die Spezifik des erfindungsgemäß eingesetzten Schmierstoffs eröffnet auch die Möglichkeit der Entwicklung neuartiger Schmierstoffkombinationen.

Auch eine bessere Lagerung des Schmierstoffes ist nunmehr möglich, weil der Schmierstoff als Formkörper nicht mehr so feuchtigkeitsanfällig ist und einen geringeren Platzbedarf hat.

Mit der Erfindung kann auch eine Beeinflussung der Erzeugnisqualität durch definierte Umformung, durch Erweiterung der Möglichkeiten der Technologie hinsichtlich der Parameter, wie z.B. hinsichtlich höherer Umformgrade, stabiler und konstanter Schmierbedingungen und größerer Ziehgeschwindigkeiten erreicht werden.

Realisierbar sind auch die gezielte Einstellung der Oberflächenqualität des Umformgutes sowie eine bessere Ausnutzung der Werkstoffplastizität aufgrund des verbesserten Spannungszustandes bei der Umformung.

Nachfolgend ist die Erfindung an Ausführungsbeispielen und zugehörigen Zeichnungen näher erläutert.

### KURZE BESCHREIBUNG DER ZEICHNUNGEN

- Figur 1: zeigt eine schematische Darstellung der erfindungsgemäßen Vorrichtung zum Beschichten eines Drahtes mit einem Festschmierstoffilm bei gleichzeitigem Umformen beim Austritt des Drahtes aus der Druckkammer.
- Figur 2: zeigt den schematischen Aufbau der Druckkammer mit einem Stromteiler als Draufsicht von Fig. 1.
- Figur 3: zeigt eine schematische Darstellung der erfindungsgemäßen Vorrichtung mit einer Schmierstoffzuführung und einem Schmierstoffspeicher.

### WEGE ZUR AUSFÜHRUNG DER ERFINDUNG

### Beispiel 1

Die Hauptbestandteile der in diesem Beispiel beschriebenen und in den zugehörigen Figuren 1 und 2 dargestellten erfindungsgemäßen Vorrichtung sind:
- eine Druckkammer 14,
- eine jeweils als Ziehstein ausgebildete Ein- und Auslaufdüse 20:21
- eine Zuführung, bestehend aus Zuführschächten 15;16 für Schmierstoff-Preßlinge 18 und Zuführungskanälen 8;9, die den Weitertransport der Schmierstoff -Preßlinge 18 von den Zuführschächten 15;16 in die Druckkammer 14 ermöglichen,
   und
- eine Apparatur zur Druckerzeugung, bestehend aus Hydraulikzylindern 12;13 für die Druckerzeugung in der Druckkammer 14 mit Ventilen 2;5 und Druckstößeln 10;11, einem zentralen Hydraulikaggregat 1, einer Druckmeßeinrichtung 17 und Hydraulikzylindern 6;7 mit dazugehörigen Ventilen 3;4 zur Abschieberung der Druckkammer 14.

Mit dieser Vorrichtung wird ein unbeschichteter vorgezogener Stahldraht 19 der Qualität D9 beschichtet und umgeformt.

Zur Teilung des Schmierstoffstromes vor Erreichen des unbeschichteten vorgezogenen Stahldrahtes 19 kann vorteilhafterweise ein Stromteiler 22 in der Druckkammer 14 eingebaut sein, wie dies Figur 2 verdeutlicht.

Die Ansteuerung der Ventile 2;3;4;5 erfolgt über eine mit dem zentralen Hydraulikaggregat 1 verbundene speicherprogrammierbare Steuerung.

Als Festschmierstoff wird ein Schmierstoff auf Natriumstearat-Basis eingesetzt.

Der unbeschichtete vorgezogene Stahldraht 19 gelangt durch die Einlaufdüse 20 in die Druckkammer 14. In diesem Falle besteht die Einlaufdüse 20 aus einem Ziehstein, dessen Innendurchmesser 0,04 mm größer ist als der Außendurchmesser des unbeschichteten vorgezogenen Stahldrahtes 19.

Beim Verlassen der Druckkammer 14 passiert der nunmehr beschichtete Stahldraht 19 die Auslaufdüse 21, die in diesem Falle aus einem Ziehstein besteht, der den beschichteten Stahldraht 19 mit einer Querschnittsabnahme von 30 % umformt.

Die Schmierstoff-Einleitung in die Druckkammer 14 erfolgt folgendermaßen.

Zuerst wird mit Hilfe des Hydraulikzylinders 13 und des mit ihm verbundenen Druckstößels 11 der aus dem Zuführschacht 16 in den Zuführungskanal 9 gelangte und mit einer Kraft von 100 kN darin weiter verdichtete Schmierstoff-Preßling 18 in die Druckkammer 14 eingeleitet.

Während dieses Vorganges ist die Druckkammer 14 gegenüber dem Zuführungskanal 8 mit Hilfe des Hydraulikzylinders 6 verschlossen.

Gleichzeitig bewegt sich der mit dem Hydraulikzylinder 12 verbundene Druckstößel 10 nach hinten. Durch die damit freigegebene Öffnung im Zuführungskanal 8 fällt der nächste Schmierstoff-Preßling 18 aus dem Zuführkanal 15 in den Zuführungskanal 8 und wird durch den sich nach Erreichen der hinteren Endlage wieder in Richtung Druckkammer 14 bewegende Druckstößel 10 in dem durch den Hydraulikzylinder 6 geschlossenen Zuführungskanal 8 befördert und darin mit einer Kraft von 100 kN weiter verdichtet.

Hat der Druckstößel 11 seine vordere Endlage erreicht, unterbricht der Hydraulikzylinder 7 die Verbindung zwischen der Druckkammer 14 und dem Zuführungskanal 9, während gleichzeitig der Hydraulikzylinder 6 die Verbindung zwischen Druckkammer 14 und Zuführungskanal 8 wieder freigibt, so daß der verdichtete Schmierstoff-Preßling 18 in die Druckkammer 14 eingeleitet werden kann.

Jetzt fährt der Druckstößel 11 in seine hintere Endlage, wobei der Vorgang des Nachladens erneut beginnt.

Der sich mit einer Geschwindigkeit von 1,5 m/s durch die Druckkammer 14 bewegende Stahldraht 19 wird durch den bei 40 °C unter einem Druck von 150 MPa stehenden Schmierstoff mit einem homogenen, dünnen und festhaftenden Festschmierstoffilm beschichtet.

Dieser Film ermöglicht die Umformung des Stahldrahtes 19 in der als Ziehstein ausgebildeten Auslaufdüse 25, und er wird gleichzeitig so fest aufgeprägt, daß es möglich ist, den Stahldraht 19 ohne zusätzlichen Schmierstoff weiteren Umformungen zu unterziehen.

Das wechselseitige Nachladen der Druckkammer 14 mit verpreßtem Schmierstoff geschieht während des gesamten Umformprozesses.

Mit Hilfe einer mit dem zentralen Hydraulikaggregat 1 verbundenen speicherprogrammierbaren Steuerung und der Druckmeßeinrichtung 17 wird der Druck des Schmierstoffes in der Druckkammer 14 bei 150 MPa konstant gehalten.

### Beispiel 2

In Beispiel 2 ist der beste Weg zur Ausführung der Erfindung angegeben.

Die Hauptbestandteile der in diesem Beispiel beschriebenen und in den zugehörigen Figuren 2 und 3 dargestellten erfindungsgemäßen Vorrichtung sind:
- die Druckkammer 14,
- die jeweils als Ziehstein ausgebildete Ein- und Auslaufdüse 20;21
- eine Schmierstoffzuführung, bestehend aus einem Pulverschacht 27 für ein Schmierstoff-Pulver 28 und dem Zuführungskanal 9, der den Weitertransport des Schmierstoffpulvers 28 in die Druckkammer 14 ermöglicht und aus einem Schmierstoffspeicher 29 mit einem aufladbaren Energiespeicherelement 30
- eine elektrische Heizung 25, die zur Erwärmung des Schmierstoff-Pulvers während des Verpressens und des Transports im Zuführungskanal 9 dient,
   und
- eine Apparatur zur Druckerzeugung, bestehend aus dem Hydraulikzylinder 13 für die Druckerzeugung in der Druckkammer 14 mit dem Ventil 5 und dem Druckstößel 11, dem zentralen Hydraulikaggregat 1, einem Rückschlagventil 24 zur Abschieberung der Druckkammer 14 während des Nachladens des Zuführungskanals 9, dem Hydraulikzylinder 23 mit dem dazugehörigen Ventil 2 und aus dem Schmierstoffspeicher 29 mit dem aufladbaren Energiespeicherelement 30
Mit dieser Vorrichtung wird vorgezogener und mit einem aus der vorherigen Umformung resultierender Schmierstoffrestfilm versehener Edelstahldraht 19 nachbeschichtet und umgeformt.

Zur Teilung des Schmierstoffstromes vor Erreichen des Edelstahldrahtes 19 kann vorteilhafterweise ein Stromteiler 22 in der Druckkammer 14 eingebaut sein, wie dies Figur 2 zeigt.

Die Ansteuerung der Ventile 2 und 5 erfolgt über eine mit dem zentralen Hydraulikaggregat 1 verbundene speicherprogrammierbare Steuerung.

Als Festschmierstoff wird ein Schmierstoffpulver auf Calciumstearat-Basis eingesetzt.

Der Edelstahldraht 19 gelangt durch die Einlaufdüse 20 in die Druckkammer 14. In diesem Falle besteht die Einlaufdüse 20 aus einem Ziehstein, dessen Innendurchmesser 0,02 mm größer ist als der Außendurchmesser des Edelstahldrahtes 19.

Beim Verlassen der Druckkammer 14 passiert der nunmehr erneut beschichtete Edelstahldraht 19 die Auslaufdüse 21, die in diesem Falle aus einem Ziehstein besteht, der den beschichteten Edelstahldraht 19 mit einer Ouerschnittsabnahme von 22 % umformt.

Die Schmierstoff-Einleitung in die Druckkammer 14 erfolgt folgendermaßen.

Zuerst wird mit Hilfe des Hydraulikzylinders 13 und des mit ihm verbundenen Druckstößels 11 das aus dem Pulverschacht 27 in den Zuführungskanal 9 gelangte und mit einer Kraft von 110 kN dort verdichtete Schmierstoffpulver 28 in die Druckkammer 14 eingeleitet.

Zur Erleichterung der Verdichtung des Schmierstoffpulvers 28 und des Transports im Zuführungskanal 9 wird das sich im Zuführungskanal 9 befindliche Schmierstoff-Pulver 28 mit Hilfe einer elektrischen Heizung 25 auf eine Temperatur von 60 °C erwärmt.

Während der Einleitung des verdichteten Schmierstoffpulvers 28 aus dem Zuführungskanal 9 in die Druckkammer 14 ist die Druckkammer 14 gegenüber dem Schmierstoffspeicher 29 geöffnet, so daß ein Teil des in der Druckkammer 14 befindlichen Schmierstoffes in den Schmierstoffspeicher 29 eintritt und das mit dem Hydraulikzylinder 23 aufladbare Energiespeicherelement 30 gegen den im Hydraulikzylinder 23 anliegenden Öldruck verschiebt. Damit wird das Energiespeicherelement 30 aufgeladen.

Hat der Druckstößel 11 seine vordere Endlage erreicht, unterbricht das Rückschlagventil 24 die Verbindung zwischen der Druckkammer 14 und dem Zuführungskanal 9. In diesem Moment wird aus dem gegenüber der Druckkammer 14 offenen Schmierstoffspeicher 29 der dort gespeicherte Schmierstoff in die Druckkammer 14 eingeleitet indem sich das Energiespeicherelement 30 entlädt.

Jetzt fährt der Druckstößel 11 in seine hintere Endlage, wobei der Vorgang des Nachladens erneut beginnt.

Der Füllstandssensor 26 überwacht den Vorrat an Schmierstoffpulver 28 im Pulverschacht 27.

Der sich mit einer Geschwindigkeit von 2,0 m/s durch die Druckkammer 14 bewegende Edelstahldraht 19 wird durch den bei 60 °C unter einem Druck von 135 MPa stehenden Schmierstoff mit einem homogenen, dünnen und festhaftenden Festschmierstoffilm nachbeschichtet.

Dieser Film ermöglicht die Umformung des Edelstahldrahtes 19 in der als Ziehstein ausgebildeten Auslaufdüse 25. Darin wird der Schmierstoffilm gleichzeitig so fest aufgeprägt, daß es möglich ist, den Edelstahldraht 19 ohne zusätzliche Schmierstoffbeschichtung weiteren Umformungen zu unterziehen.

Das wechselseitige Nachladen der Druckkammer 14 mit verpreßtem Schmierstoff geschieht während des gesamten Umformprozesses.

Mit Hilfe einer mit dem zentralen Hydraulikaggregat 1 verbundenen speicherprogrammierbaren Steuerung und der Druckmeßeinrichtung 17 wird der Druck des Schmierstoffes in der Druckkammer 14 bei 135 MPa konstant gehalten.

## Patentansprüche

1. Verfahren zum Umformen und/oder Beschichten von strangförmigem metallischem Umformgut mit festen bis pastenartigen Schmierstoffen, bei dem das strangförmige metallische Umformgut (19) durch mindestens eine Einlaufdüse (20) in eine Druckkammer (14) läuft und diese durch mindestens eine Auslaufdüse (21) verläßt, in die Druckkammer (14) fester bis pastenartiger Schmierstoff (18;28) eingebracht wird, auf den sich in der Druckkammer (14) befindliche feste bis pastenartige Schmierstoff (18;28) extern ein Druck aufgebracht wird, wobei die angewandte Druck-Temperatur-Kombination immer außerhalb des Bereiches der Druck-Temperatur-Kombinationen für die Verflüssigung des eingesetzten Schmierstoffes (18;28) liegt, und der Druck in der Druckkammer (14) eingestellt und/oder geregelt wird.

2. Verfahren nach Anspruch 1, bei dem das Verfahren einmal oder mehrmals in einem mehrstufigen Umformprozeß eingesetzt wird.

3. Verfahren nach Anspruch 1 oder 2, bei dem unmittelbar nach der Unterbrechung des Umformprozesses eine kurzzeitige Umkehr der zwischen Umformgut (19) und Umformwerkzeug (20;21) während des Umformprozesses vorhandenen Relativbewegung vorgenommen wird und/oder der auf den Schmierstoff (18;28) aufgebrachte Druck abgesenkt wird.

4. Verfahren nach Anspruch 1, bei dem ein mit einer Reaktionsschicht behaftetes Umformgut (19) umgeformt wird, wobei die sich während des Umformens vom Umformgut (19) lösendes Reaktionsschicht in den Schmierstoff auf dem Umformgut eingebettet und nachfolgend gemeinsam mit dem Schmierstoff entfernt wird.

5. Verfahren nach Anspruch 1, bei dem durch eine Schmierstoffzuführung (9) Schmierstoff (18;28) in die Druckkammer (14) eingebracht wird und dabei in einem gegenüberliegend angebrachten Schmierstoffspeicher (29) Schmierstoff gespeichert wird, wobei dadurch ein aufladbares Energiespeicherelement (30) aufgeladen wird, und während des Nachladens der Schmierstoffzuführung (9) das Energiespeicherelement (30) entladen wird, wodurch der gespeicherte Schmierstoff in die Druckkammer (14) gedrückt wird.

6. Verfahren nach Anspruch 1, bei dem das strangförmige metallische Umformgut (19) nach der Druckkammer (14) durch eine anschließende hydrodynamische Druckdüse zur Beschichtung und Umformung oder durch eine anschließende Kammer zur Beschichtung läuft.

7. Verfahren nach Anspruch 1 und 6, bei der das strangförmige metallische Umformgut (19) durch mehrere nachgeschaltete hydrodynamische Druckdüsen zur Beschichtung und Umformung oder mehrere nachgeschaltete Kammern zur Beschichtung läuft.

8. Verfahren nach Anspruch 1, bei dem der feste Schmierstoff (18;28) als Pulver oder Formkörper, vorzugsweise als Preßling oder Pellet oder Granulat, in die Druckkammer (14) eingebracht wird.

9. Verfahren nach Anspruch 1, bei dem das Umformgut in der Druckkammer (14) durch eine gelenkte Strömung des eingebrachten Schmierstoffes (18;28) zentrisch geführt wird.

10. Verfahren nach Anspruch 1, bei dem erwärmtes Umformgut (19) der Druckkammer (14) zugeführt wird.

11. Verfahren nach Anspruch 1, bei dem der Schmierstoff (18;28) erwärmt und/oder gekühlt wird.

12. Vorrichtung zum Umformen und/oder Beschichten von strangförmigem metallischem Umformgut (19) mit festen bis pastenartigen Schmierstoffen (18;28), enthaltend eine Druckkammer (14) zur Aufnahme eines festen bis pastenartigen Schmierstoffs, mindestens eine Einlaufdüse (20) und mindestens eine Auslaufdüse (21), durch die das Umformgut (19) läuft, mindestens eine Zuführung (8;9) zur Einbringung des Schmierstoffs (18;28), mindestens eine Apparatur (1;2;3;4;5;10;11;12;13) zur Druckerzeugung auf den in die Druckkammer (14) einbringbaren festen bis pastenartigen Schmierstoff (18;28) sowie mindestens eine Apparatur (1;17) zur Einstellung und/oder Regelung dieses Druckes auf einen Wert unterhalb des Bereichs der Druck-Temperatur-Kombination, bei der eine Verflüssigung des festen bis pastenförmigen Schmierstoffs eintritt.

13. Vorrichtung nach Anspruch 12, bei der im Falle der Umformung nur die Auslaufdüse (21) als Ziehstein ausgebildet ist.

14. Vorrichtung nach Anspruch 12, bei der zwei gegenüberliegende Schmierstoffzuführungen (8; 9) angebracht sind, die festen bis pastenartigen Schmierstoff (18;28) in die Druckkammer (14) einbringen, wobei der feste Schmierstoff als Pulver oder Formkörper, vorzugsweise als Preßlinge oder Pellets oder Granulat verwendet ist.

15. Vorrichtung nach Anspruch 12, bei der die Druckerzeugung hydraulisch erfolgt.

16. Vorrichtung nach Anspruch 12, bei der ein Stromteiler (22) den Schmierstoffstrom vor Erreichen des metallischen Umformgutes (19) in der Druckkammer (14) teilt.

17. Vorrichtung nach Anspruch 12, bei der eine Schmierstoffzuführung (9) und gegenüberliegend ein Schmierstoffspeicher (29) mit einem aufladbaren Energiespeicherelement (30) angebracht sind, wobei der Schmierstoffspeicher (29) Schmiermittel speichert und dabei das Energiespeicherelement (30) auflädt und beim Nachladen von Schmierstoff in der Schmierstoffzuführung (9) die Entladung des Energiespeicherelementes (30) den gespeicherten Schmierstoff in die Druckkammer (14) drückt.

18. Vorrichtung nach Anspruch 12, bei der die Auslaufdüse (21) die Einlaufdüse einer nachgeschalteten hydrodynamischen Druckdüse zur Beschichtung und Umformung oder einer nachgeschalteten Kammer zur Beschichtung ist.

19. Vorrichtung nach Anspruch 12 und 18, bei der mehrere nachgeschaltete hydrodynamische Druckdüsen zur Beschichtung und Umformung oder mehrere nachgeschaltete Kammern zur Beschichtung vorhanden sind.

20. Vorrichtung nach Anspruch 12, bei der Umformwerkzeuge mit einer Oberflächenhärte von < 60 HRC anwendbar sind.

## Claims

1. Method of forming and/or coating metal forming stock in strand form with solid to paste-like lubricants, wherein the metal forming stock (19) in strand form runs into a pressure chamber (14) through at least one inlet nozzle (20) and leaves the said pressure chamber through at least one outlet nozzle (21), solid to paste-like lubricant (18; 28) is introduced into the said pressure chamber (14), and a pressure is externally applied to the solid to paste-like lubricant (18; 28) located in the pressure chamber (14), the pressure/temperature combination used always lying outside the range of pressure/temperature combinations for liquefaction of the lubricant (18; 28) employed, and the pressure in the pressure chamber (14) being set and/or regulated.

2. Method according to claim 1, wherein the method is used once or a number of times in a multistage forming process.

3. Method according to claim 1 or 2, wherein, immediately after the interruption of the forming process, a brief reversal of the relative movement existing between the forming stock (19) and the forming tool (20; 21) during the forming process is carried out and/or the pressure applied to the lubricant (18; 28) is lowered.

4. Method according to claim 1, wherein a forming stock (19) burdened with a reaction coating is formed, the reaction coating that detaches itself from the forming stock (19) during the forming operation being embedded in the lubricant on the forming stock and being subsequently removed together with the said lubricant.

5. Method according to claim 1, wherein lubricant (18; 28) is introduced into the pressure chamber (14) by a lubricant feed (9) and, in the process, lubricant is stored in a lubricant reservoir (29) fitted in an oppositely located manner, a chargeable energy-storage element (30) being charged as a result of this, and the said energy-storage element (30) being discharged during the reloading of the lubricant feed (9), as a result of which the stored lubricant is forced into the pressure chamber (14).

6. Method according to claim 1, wherein the metal forming stock (19) in strand form runs, after the pressure chamber (14), through an adjoining hydrodynamic pressure nozzle for coating and forming purposes or through an adjoining chamber for coating purposes.

7. Method according to claims 1 and 6, wherein the metal forming stock (19) in strand form runs through a number of succeeding hydrodynamic pressure nozzles for coating and forming purposes or a number of succeeding chambers for coating purposes.

8. Method according to claim 1, wherein the solid lubricant (18; 28) is introduced into the pressure chamber (14) in the form of powder or formed bodies, preferably in the form of a briquette or pellet or granulate.

9. Method according to claim 1, wherein the forming stock in the pressure chamber (14) is fed in centrally through a guided flow of the lubricant (18; 28) introduced.

10. Method according to claim 1, wherein warmed-up forming stock (19) is fed to the pressure chamber (14).

11. Method according to claim 1, wherein the lubricant (18; 28) is warmed up and/or cooled.

12. Device for forming and/or coating metal forming stock (19) in strand form with solid to paste-like lubricants (18; 28), the said device containing a pressure chamber (14) for receiving a solid to paste-like lubricant, at least one inlet nozzle (20) and at least one outlet nozzle (21) through which the forming stock (19) runs, at least one feed (8; 9) for introducing the lubricant (18; 28), at least one apparatus (1; 2; 3; 4; 5; 10; 11; 12; 13) for generating pressure on the solid to paste-like lubricant (18; 28) which can be introduced into the pressure chamber (14), and also at least one apparatus (1; 17) for setting and/or regulating the said pressure to a value below the range of that pressure/temperature combination at which liquefaction of the solid to paste-like lubricant occurs.

13. Device according to claim 12, wherein, in the case of forming, only the outlet nozzle (21) is constructed as a drawing die.

14. Device according to claim 12, wherein two oppositely located lubricant feeds (8; 9) are fitted, which introduce solid to paste-like lubricant (18; 28) into the pressure chamber (14), the solid lubricant being used in the form of powder or formed bodies, preferably in the form of briquettes or pellets or granulate.

15. Device according to claim 12, wherein the generation of pressure takes place hydraulically.

16. Device according to claim 12, wherein a flow-divider (22) divides the lubricant flow before the metal forming stock (19) in the pressure chamber (14) is reached.

17. Device according to claim 12, wherein a lubricant feed (9) and, in an oppositely located manner, a lubricant reservoir (29) with a chargeable energy-storage element (30) are fitted, the lubricant reservoir (29) storing lubricant and, in the process, charging the energy-storage element (30) and the discharging of the energy-storage element (30) forcing the stored lubricant into the pressure chamber (14) in the course of the reloading of lubricant in the lubricant feed (9).

18. Device according to claim 12, wherein the outlet nozzle (21) is the inlet nozzle of a succeeding hydrodynamic pressure nozzle for coating and forming purposes, or of a succeeding chamber for coating purposes.

19. Device according to claims 12 and 18, wherein a number of succeeding hydrodynamic pressure nozzles are present for coating and forming purposes, or a number of succeeding chambers are present for coating purposes.

20. Device according to claim 12, wherein forming tools having a surface hardness of < 60 HRC can be used.

## Revendications

1. Procédé de façonnage et/ou de revêtement d'un article à façonner métallique en forme de brin avec des lubrifiants solides à pâteux, dans lequel l'article à façonner métallique en forme de brin (19) parcourt en passant par au moins une buse d'entrée (20) une chambre de compression (14) et quitte cette chambre par au moins une buse de sortie (21), dans lequel on introduit dans la chambre de compression (14) des adhésifs solides à pâteux (18, 28), où l'on applique par voie externe une pression aux adhésifs solides à pâteux (18, 28) se trouvant dans la chambre de compression (14) la combinaison de pression et de température appliquée se situant toujours à l'extérieur de l'intervalle des combinaisons de pression et de température pour la liquéfaction du lubrifiant utilisé (18:28), et dans lequel on fixe et/ou on règle la pression dans la chambre de compression (14).

2. Procédé selon la revendication 1,
dans lequel
on utilise le procédé une ou plusieurs fois dans un procédé de façonnage en plusieurs étapes.

3. Procédé selon la revendication 1 ou 2,
dans lequel
immédiatement après l'interruption du processus de façonnage on procède à une rapide inversion du mouvement relatif existant entre l'article à façonner (19) et l'outil de façonnage (20, 21) au cours du processus de façonnage, et/ou en ce qu'on abaisse la pression appliquée sur le lubrifiant (18, 28).

4. Procédé selon la revendication 1,
dans lequel
on façonne un article à façonner (19) muni d'une couche réactionnelle, la couche réactionnelle qui se dissout au cours du façonnage de l'article à façonner (19) étant enrobée dans le lubrifiant sur l'article à façonner et étant retirée ensuite en même temps que le lubrifiant.

5. Procédé selon la revendication 1,
dans lequel
· on introduit par une entrée de lubrifiant (9) le lubrifiant (18, 28) dans la chambre de compression (14) et on emmagasine le lubrifiant dans un réservoir a lubrifiant (29) disposé en face, chargeant ainsi un élément accumulateur d'énergie (30) susceptible d'être chargé, et au cours de la recharge de l'amenée de lubrifiant (9) on décharge l'élément accumulateur d'énergie (30), ce qui comprime le lubrifiant emmagasiné dans la chambre de compression (14).

6. Procédé selon la revendication 1,
dans lequel
l'article à façonner métallique en forme de brin (19) passe après la chambre de compression (14) à travers une buse de pression dynamique qui y est adjointe en vue du revêtement et du façonnage, ou par une chambre raccordée pour le revêtement.

7. Procédé selon les revendications 1 et 6,
dans lequel
l'article à façonner métallique en forme de brin (19) passe à travers plusieurs buses à pression hydrodynamiques disposées les unes à la suite des autres pour le revêtement et le façonnage, ou à travers plusieurs chambres disposées les unes à la suite des autres pour l'enduction.

8. Procédé selon la revendication 1,
dans lequel
l'adhésif solide (18, 28) est introduit sous forme de poudre ou d'article à mouler, de préférence sous forme d'ébauche, de boulette ou de granulé dans la chambre de compression (14).

9. Procédé selon la revendication 1,
dans lequel
l'article à façonner est introduit de façon centrée dans la chambre de compression (14) par un courant dirigé du lubrifiant introduit (18, 28).

10. Procédé selon la revendication 1,
dans lequel
l'article à façonner chauffé (19) est introduit dans la chambre de compression (14).

11. Procédé selon la revendication 1,
dans lequel
le lubrifiant (18;28) est chauffé et/ou refroidi.

12. Dispositif de façonnage et/ou de revêtement d'un article à façonner métallique en forme de brin (19) avec des lubrifiants solides à pâteux (18, 28), contenant une chambre de compression (14) pour accueillir un lubrifiant solide à pâteux, au moins une buse d'amenée (20) et au moins une buse d'évacuation (21), à travers lesquelles passe l'article à façonner (19), au moins une amenée (8, 9) pour introduire le lubrifiant (18, 28), au moins un appareil (1, 2, 3, 4, 5 10, 11, 12, 13) pour produire une pression sur le lubrifiant solide à pâteux susceptible d'être introduit dans la chambre de compression (14) ainsi qu'au moins un appareil (1, 17) pour établir et/ou régler cette pression à une valeur située en dessous de l'intervalle de combinaison de pression et de température auquel apparaît une liquéfaction du lubrifiant solide à pâteux.

13. Dispositif selon la revendication 12,
dans lequel
dans le cas du façonnage seule la buse d'évacuation (21) est formée en filière.

14. Dispositif selon la revendication 12,
dans lequel
on dispose deux amenées de lubrifiant opposées (8, 9) qui introduisent le lubrifiant solide à pâteux (18;28) dans la chambre de compression (14), le lubrifiant solide étant utilisé sous forme de poudre ou d'article à mouler, de préférence sous forme d'ébauche, de boulette ou de granulé.

15. Dispositif selon la revendication 12,
dans lequel
la production de pression s'effectue par un moyen hydraulique.

16. Dispositif selon la revendication 12,
dans lequel,
un répartiteur de courant (22) répartit le courant de lubrifiant avant qu'il n'atteigne l'article à façonner métallique (19) dans la chambre de compression (14).

17. Dispositif selon la revendication 12,
dans lequel
sont disposées une amenée de lubrifiant (9) et, à l'opposé, un réservoir de lubrifiant (29) avec un élément accumulateur d'énergie susceptible d'être chargé (30), où le réservoir de lubrifiant (29) emmagasine le lubrifiant et où l'élément accumulateur d'énergie (30) se charge et lors de la recharge du lubrifiant dans l'amenée de lubrifiant (9) la décharge de l'élément accumulateur d'énergie (30) pousse le lubrifiant emmagasiné dans la chambre de compression (14).

18. Dispositif selon la revendication 12,
dans lequel
la buse d'évacuation (21) est la buse d'amenée d'une buse à pression hydrodynamique disposée à la suite pour l'enduction et le façonnage ou d'une chambre disposée à la suite pour l'enduction.

19. Dispositif selon la revendication 12 et 18,
dans lequel
se trouvent plusieurs buses à pression hydrodynamique disposées les unes à la suite des autres pour l'enduction et le façonnage ou plusieurs chambres disposées les unes à la suite des autres.

20. Dispositif selon la revendication 2,
dans lequel
on peut utiliser des outils de façonnage ayant une dureté superficielle inférieure à 60 HRC.
